# FASCICULE DE BREVET EUROPEEN

(11) **EP 0 272 952 B1**
(45) Date de publication et mention de la délivrance du brevet: **03.04.1991**
(21) Numéro de dépôt: 87402553.9
(22) Date de dépôt: 12.11.1987
(51) Int. Cl.: A41D 31/02, A62B 17/00

(54) **Matériau composite pour vêtement de protection contre les projections de matières et métaux en fusion**
Mehrschichtiger Schutzstoff für Anzüge, die gegen das Bespritzen von schmelzenden Metallen beschützen
Composite material for protective clothing against splashing of melting metals

(30) Priorité: 17.11.1986 FR 8615961
(43) Date de publication de la demande: 29.06.1988
(73) Titulaire: Centre Technique Industriel dit: INSTITUT TEXTILE DE FRANCE, 92105 Boulogne Billancourt Cedex (FR); USINOR ACIERS, 92800 Puteaux (FR)
(72) Inventeur: Loison, Sylvie, F-92000 Nanterre (FR); Dumaine, Jacques, F-75015 Paris (FR)
(74) Mandataire: Descourtieux, Philippe

(56) Documents cités:
- AU-A- 460 266
- DE-C- 927 322
- FR-A- 2 536 637
- US-A- 4 255 817

## Description

La présente invention concerne la protection individuelle des personnes physiques et plus particulièrement des travailleurs de l'industrie métallurgique contre les projections de matériaux et notamment de métaux en fusion à haute température.

Dans le domaine de la protection individuelle des personnes physiques, il est connu de réaliser des vêtements à partir d'un assemblage de plusieurs couches. C'est par exemple le cas du vêtement décrit dans le brevet allemand DE-C-927 322 : l'assemblage consiste en quatre couches superposées, à savoir, de l'intérieur du vêtement vers l'extérieur, un tissu lisse faisant office de doublure, une mousse de caoutchouc ou de matière plastique, un tissu et une feuille métallique. Ce vêtement est destiné à la protection contre le chaud, le froid, le vent, la tempête, en particulier comme vêtement de sport, pour les expéditions dans les milieux froids, chauds et venteux. Le tissu correspondant à la troisième couche ne sert que de support à la feuille métallique et n'a pas de caractéristique particulière.

Un autre assemblage est connu par le brevet américain US-A-4,255,817 , qui décrit trois couches, à savoir, de l'intérieur vers l'extérieur, un tissu réalisé en fibres thermostables, une deuxième couche plus volumineuse à partir des mêmes fibres et une troisième couche consistant en une enduction d'un matériau résistant au feu tel qu'un néoprène ou un caoutchouc. Cet assemblage est mis en oeuvre dans la partie basse d'un vêtement ou d'un tablier de protection contre les projections de graisses ou d'huiles chaudes.

Ces deux types d'assemblage ne donnent pas satisfaction dans le domaine particulier des projections de métaux en fusion à haute température, par exemple de la fonte dont la température de fusion est de l'ordre de 1.300°C. Pour assurer la protection des travailleurs de l'industrie métallurgique, on utilise habituellement des vêtements spéciaux, prenant la forme de manteaux ou de combinaisons, dont la face extérieure présente souvent un revêtement métallique obtenu par une aluminisation. Le travailleur exposé qui accomplit une tâche dans la zone à risque de projection, revêt alors ce vêtement spécial au-dessus de son vêtement de travail habituel (coton ignifugé ou autre). La protection est assurée par l'ensemble de ces vêtements qui représentent un poids important, de l'ordre du kilo par mètre carré et quelquefois plus. Le poids de ces vêtements et la rigidité due au matériau aluminisé rendent la tâche du travailleur d'autant plus inconfortable. Les performances obtenues par cet ensemble de vêtements ne sont pas satisfaisantes, les vêtements étant détruits et des brûlures graves étant constatées, en particulier lorsque les projections interviennent sur des vêtements usagés et dont le revêtement extérieur a été altéré par le porter, mais aussi sur les vêtements neufs. Enfin des projections accidentelles peuvent se produire sur des personnes n'ayant pas à travailler de façon permanente dans la zone à risque, mais ne faisant qu'y passer, ou lors d'évènements accidentels imprévisibles ; dans ce cas , les accidents sont très graves voire mortels, car les travailleurs en question ne portent que le vêtement de travail habituel, souvent ignifugé mais qui n'assure aucune protection efficace contre les grosses projections de métaux ou de matériaux en fusion.

Or on a trouvé, et c'est ce qui fait l'objet de l'invention, un matériau complexe pour vêtement de protection qui ne présente pas les inconvénients constatés , et qui a d'excellentes performances vis-à-vis des projections de métaux en fusion, à haute température même après usage. Ce matériau complexe consiste de manière connue en un assemblage de trois couches superposées, la troisième couche, destinée à constituer la partie intérieure du vêtement est peu épaisse et légère, la deuxième couche, intermédiaire , est volumineuse et de structure aérée et de manière caractéristique la première couche, destinée à constituer la partie extérieure du vêtement, a un état de surface tel que les projections y glissent sans accrochage et comprend au moins un tissu, composé à plus de 50% de fibres thermostables ou ignifugées, et ayant une contexture serrée, de sorte qu'un fil donné, de chaîne ou de trame, soit en contact étroit avec les fils qui lui sont adjacents.

La première couche a un double rôle : elle protège contre le double impact, mécanique et thermique, du métal en fusion. Cette double protection est assurée par la combinaison de l'état de surface (le métal a tendance à glisser sur la surface), la composition de la couche (les fibres thermostables ou ignifugées ont une bonne résistance aux fortes élévations de température) et son facteur de couverture élevé (il n'y a pas de passage préférentiel de la chaleur radiante incidente) dû à la contexture serrée.

La deuxième couche joue le rôle d'isolant thermique vis-à-vis de la chaleur émise au travers de la première couche. La troisième couche complète l'isolation thermique de la deuxième couche et confère au matériau complexe des propriétés de confort au porter. L'état de surface de la première couche peut être obtenu soit par un traitement adapté du tissu, soit par la contexture de celui-ci combinée aux fibres qui le composent. Le traitement adapté consiste préférentiellement dans le dépôt à la surface extérieure du tissu d'une fine couche métallique : il s'agit par exemple d'une technique spécifique d'aluminisation, déjà employée pour la réalisation de vêtement de protection. Mais l'état de surface recherché peut être obtenu sans traitement particulier, uniquement grâce à la contexture serrée du tissu et aux caractéristiques des fibres qui le composent. En particulier , on a constaté qu'un tissu de coton ignifugé , dont l'armature est un satin, et ayant une contexture serrée présente un état de surface tel que les projections de fonte par exemple glissent et ne sont pas accrochées par le tissu.

Parmi les fibres pouvant entrer dans la composition de la première couche, on retient plus particulièrement , en pur, le coton ignifugé , et en mélange intime des fibres cellulosiques ignifugées comme la viscose ou des fibres thermostables comme les fibres préoxydées, de type polyacrylonitrile mélangées avec des fibres telles que des aramides , du polyester, de la laine.

Le facteur de couverture élevé signifie que la première couche est constituée d'un matériau régulièrement réparti et homogène, tel qu'elle forme un écran sans passage préférentiel. Ce facteur de couverture est obtenu pour un tissu par une contexture serrée, c'est-à-dire , pour des fils d'un titrage donné , par un nombre de fils en chaîne et en trame suffisant pour qu'un fil donné soit en contact étroit avec les fils qui lui sont adjacents. Ceci est obtenu pour un tissu d'armure satin, sergé ou dérivé , qui comporte en chaîne entre 24 et 41 fils par centimètre et en trame entre 17 et 26 fils par centimètre, chaque fil ayant un diamètre apparent compris entre 0,2 et 0,6 millimètre. Bien sûr , plus le diamètre apparent des fils choisis sera faible et plus le serrage de la contexture devra être important pour obtenir un facteur de couverture élevé.

La deuxième couche doit être volumineuse et présenter une structure aérée. L'isolatian thermique procurée par cette couche est le fait principalement de l'air contenu dans le matériau constitutif de cette couche. On choisit donc un produit peu dense, présentant une "voluminosité" (ou volume spécifique apparent) importante, par exemple un non-tissé, un tricot molletonné gratté, un tricot très peu serré. La troisième couche doit être de faible épaisseur et légère ; ce sera par exemple un tissu type doublure en polyester ou un non-tissé solide utilisable comme doublure, par exemple non-tissé en polyéthylène connu sous la dénomination TYVEK.

L'assemblage des trois couches constituant le matériau selon l'invention est obtenu par tout moyen d'assemblage habituel : couture, collage ... De façon préférentielle on assemble d'abord les deuxième et troisième couches par couture, puis on assemble la première couche avec les deux autres ainsi assemblées lors de la confection du vêtement de protection, les coutures nécessaires à la constitution du vêtement étant les seuls liens d'assemblage entre la première couche et les deux autres.

Le vêtement de protection mettant en oeuvre le matériau selon l'invention est suffisamment performant vis-à-vis des projections de matières en fusion pour être utilisé seul comme vêtement de travail permanent sans obliger le porteur à revêtir une superprotection. Son confort au porter est accru par le fait de son faible poids. Ainsi préférentiellement le poids total du matériau est au plus de 750 grammes au mètre carré, et la répartition entre les trois couches est la suivante : 300 à 500 grammes au mètre carré pour la première couche, 100 à 400 grammes pour la deuxième, 20 à 100 grammes pour la troisième.

L'invention sera mieux comprise grâce à la description qui va être faite de plusieurs exemples de matériaux complexes à trois couches conformes aux caractéristiques précitées, et sélectionnés parmi des centaines d'essais.

### Exemple 1 :

Le matériau complexe pour vêtement de protection consiste dans l'assemblage d'un tissu de coton ignifugé, d'un non-tissé aiguilleté à base de fibres de type polyacrylate et d'un tissu en polyester type doublure. Le tissu de coton qui constitue la couche extérieure, destinée à être en contact avec les projections de matière en fusion, pèse 350 grammes au mètre carré ; il est composé de fils de diamètre apparent 0,28 mm en chaîne et 0,33 mm en trame, et il a une contexture de 46 x 21 ; il a subi un traitement d'ignifugation couramment dénommé PROBAN, mettant en oeuvre des polymères phosphoreux au sein de la structure cellulosique. Le non-tissé qui constitue la couche intermédiaire pèse 210 grammes au mètre carré et présente une épaisseur d'environ 3 millimètres (selon NF G 07 153). Le tissu doublure qui constitue la couche destinée à être en contact avec l'individu pèse 50 grammes au mètre carré ; il s'agit d'un tissu de polyester d'armure taffetas ayant une contexture de 42 x 16, les diamètres apparents étant de 0,14 mm pour les fils en chaîne et de 0,33 mm pour les fils en trame. Les trois couches ont été assemblées par couture, et constituent un matériau complexe pesant 610 grammes au mètre carré. Le matériau assemblé a été testé selon les indications de la norme NF S74-107. Trois cents grammes de fonte en fusion (1300°C) sont déversés sur une éprouvette du matériau, inclinée à 15° par rapport au plan horizontal. Des sondes thermiques sont placées au contact de la troisième couche du matériau et permettent de mesurer l'élévation de la température de cette zone due à l'impact du métal en fusion. Dans ce cas, l'élévation maximale de température a été de 22°C, ce qui, même dans le cas d'un vêtement porté à même la peau, ne provoque pas de brûlures. La fonte en fusion a glissé sur la surface du matériau sans qu'il y ait d'accrochage, c'est-à-dire sans que des gouttes de fonte restent accrochées sur la surface. La même constatation a été faite sur le même matériau usagé, après qu'il ait été froissé et abrasé.

### Exemple 2 :

Le tissu coton ignifugé de l'exemple 1 a été préalablement aluminisé, avec le dépôt suivant une technique particulière d'une fine couche d'aluminium pesant 60 grammes au mètre carré. Ensuite, le même complexe que ci-dessus a été assemblé ; il pèse donc 670 grammes au mètre carré.

L'élévation de température constatée au niveau de la troisième couche est de 13°C, inférieure à celle du premier exemple et donnant donc une protection plus favorable. Là encore, aucun accrochage ne s'est produit, même à l'état usagé.

### Exemple 3 :

La meilleure performance pour le poids le plus faible a été obtenue avec un matériau complexe pesant 580 grammes au mètre carré. Il est composé pour la couche extérieure d'un tissu aluminisé pesant 300 grammes au mètre carré, constitué de fils à base d'un mélange intime 30 % de fibres aramides de type "paraaramide" et de 70 % de fibres de polyacrylonitrile préoxydées ; pour la couche intermédiaire d'un non-tissé aiguilleté en fibres de polyacrylate pesant 210 grammes au mètre carré, d'épaisseur 3 millimètres (selon la norme NF G 07153) ; pour la couche intérieure d'un non-tissé perforé en polyéthylène utilisé pour la doublure, dénommé TYVEK, pesant 40 grammes au mètre carré.

Il n'a été constaté aucun accrochage, même à l'état usagé, et l'élévation de température a été de 12°C.

Comparativement aux exemples ci-dessus, afin d'apprécier les progrès apportés par l'invention des tests ont été réalisés à partir des matériaux couramment utilisés dans la confection des vêtements habituels de protection. Pour ces tests on a pris en compte la superposition du matériau en question et du vêtement de travail traditionnel, à savoir un tissu de coton ignifugé. Ainsi la superposition d'un tissu amiante aluminisé (vêtement de protection) et d'un tissu coton ignifugé (vêtement de travail), l'ensemble pesant 1.190 grammes au mètre carré, a fait apparaître des accrochages de fonte sur la surface du vêtement de protection et une élévation de température, génératrice de brûlures graves. Ainsi la superposition d'un tissu aluminisé à base de fibres aramides dénommées KEVLAR (vêtement de protection) et du même tissu coton ignifugé (vêtement de travail), l'ensemble pesant 810 grammes au mètre carré, a donné de bons résultats à l'état neuf : pas d'accrochage, pas de brûlures, mais de mauvais résultats à l'état usagé : des accrochages de gouttes de fonte entraînant une élévation de température génératrice de brûlures graves.

Les matériaux aluminisés selon les exemples 2 et 3 ci-dessus ne présentent pas d'accrochage même à l'état usagé. Cela ne signifie pas que la pellicule d'aluminium déposée à la surface extérieure du tissu ne subit aucune altération. Mais les altérations provoquées par l'usure n'entraînent pas de points d'accrochage avec la fonte du fait du tissu qui forme la base de la première couche : la combinaison des fibres thermostables ou ignifugées et de la contexture favorise le glissement de la fonte malgré les altérations du revêtement aluminisé.

Les exemples ci-dessus ne sont pas limitatifs de l'invention, en particulier on peut mettre en oeuvre de nombreux composants répondant aux caractéristiques retenues pour chacune des couches du matériau complexe. On a obtenu des résultats similaires à ceux de l'exemple 1 en remplaçant la couche intermédiaire soit par un tricot molletonné gratté à base de fibres aramides dénommées KERMEL (pesant 350 grammes au mètre carré) soit par un tricot de laine à mailles relativement lâches pesant 325 grammes au mètre carré. On a obtenu des résultats similaires à ceux de l'exemple 3 en remplaçant la première couche par un tissu aluminisé de 360 grammes au mètre carré à base de fibres dénommé PYROVICEL qui sont un mélange intime de viscose ignifugée, de fibres préoxydées, de polyester et de laine. Ce tissu est à base d'une armure sergé, de contexture 27 x 21, les diamètres apparents étant de 0,43 mm pour les fils de chaîne et de 0,39 mm pour les fils de trame.

## Revendications

1. Matériau complexe pour vêtement de protection contre les projections de matières et métaux en fusion à haute température du type consistant en un assemblage de trois couches superposées, la troisième couche, destinée à constituer la partie intérieure du vêtement étant peu épaisse et légère, la deuxième couche, intermédiaire, étant volumineuse et de structure aérée, caractérisé en ce que la première couche, destinée à constituer la partie extérieure du vêtement comprend un tissu composé à plus de 50 % de fibres thermostables ou ignifugées, et ayant une contexture serrée, de sorte qu'un fil donné, en chaîne ou en trame, soit en contact étroit avec les fils qui lui sont adjacents, et en ce que ladite première couche a un état de surface tel que les projections y glissent sans accrochage.

2. Matériau complexe selon la revendication 1 caractérisé en ce que le tissu de la première couche a une armure de type satin, sergé ou dérivées et qu'il comporte en chaîne entre 24 et 41 fils par centimètre et en trame entre 17 et 26 fils par centimètre, chaque fil ayant un diamètre apparent compris entre 0,2 et 0,6 mm.

3. Matériau selon la revendication 2 caractérisé en ce que le tissu est en coton, a une armure du type satin et une contexture de 41 fils par centimètre en chaîne et de 26 fils par centimètre en trame, pour des fils ayant un diamètre apparent respectivement de 0,28 millimètre en chaîne et 0,33 millimètre en trame.

4. Matériau selon la revendication 1 caractérisé en ce que le tissu de la première couche est composé d'un mélange intime comportant majoritairement des fibres cellulosiques ignifugées ou des fibres de polyacrylonitrile préoxydées.

5. Matériau selon l'une des revendications 2 à 4 caractérisé en ce que la face extérieure du tissu de la première couche est aluminisée.

6. Matériau selon la revendication 1 caractérisé en ce que la deuxième couche consiste en un non-tissé, un tricot molletonné gratté ou un tricot très peu serre.

7. Matériau selon la revendication 1 caractérisé en ce que la troisième couche consiste en un tissu ou un non-tissé type doublure.

8. Matériau selon l'une des revendications 1 à 7 caractérisé en ce que , son poids total étant au plus de 750 grammes au mètre carré, la répartition entre les trois couches est la suivante : 300 à 500 grammes au m² pour la première couche , 100 à 400 grammes pour la deuxième , 20 à 100 grammes pour la troisième.

9. Vêtement de protection contre les projections de métaux en fusion réalisé à partir du matériau selon l'une des revendications 1 à 8.

## Claims

1. A complex material for a garment providing protection against the splashing of high-temperature molten metals and material, of the type comprising an assembly of three superposed layers, the third layer, adapted to form the inner part of the garment, being relatively thin and lightweight, the second intermediate layer being bulky and of an aerated structure, characterised in that the first layer, which is intended to constitute the outer part of the garment, comprises a fabric consisting of more than 50% of thermostable or fire-resistant fibres and having a dense texture, so that a given thread, whether a warp or weft thread, is in close contact with the threads adjacent thereto, and in that said first layer has a surface state such that splashing slides thereon without sticking.

2. A complex material according to claim 1, characterised in that the fabric of the first layer has a weave of the satin, serge or derivative type and that it comprises between 24 and 41 warp threads per cm and between 17 and 17 and 26 weft threads per cm, each thread having an apparent diameter of between 0.2 and 0.6 mm.

3. A material according to claim 2, characterised in that the fabric is of cotton, has a weave of the satin type, and a texture of 41 warp threads per cm and 26 weft threads per cm in the case of threads having an apparent diameter of respectively 0.28 mm in the warp and 0.33 mm in the weft.

4. A material according to claim 1, characterised in that the fabric of the first layer consists of an intimate mixture comprising for the most part fireresistant cellulose fibres or pre-oxidised polyacrylonitrile fibres.

5. A material according to any one of claims 2 to 4, characterised in that the outer surface of the fabric of the first layer is aluminised.

6. A material according to claim 1, characterised in that the second layer consists of a non-woven, a brushed raised-nap knitted fabric or a relatively very loosely knitted fabric.

7. A material according to claim 1, characterised in that the third layer consists of a woven fabric or a non-woven of the lining type.

8. A material according to any one of claims 1 to 7, characterised in that with its total weight being 750 grams per square metre maximum, the distribution between the three layers is as follows: 300 to 500 grams per square metre for the first layer, 100 to 400 grams for the second, and 20 to 100 grams for the third.

9. A garment for protection against the splashing of molten metal made from material according to any one of claims 1 to 8.

## Patentansprüche

1. Mehrschichtmaterial für Schutzkleidung gegen die Spritzer von geschmolzenem Stoffen und Metallen bei hoher Temperatur der Art, die aus einer Vereinigung von drei übereinandergelegten Schichten besteht, wovon die dritte, zur Bildung des inneren Teils der Kleidung bestimmte Schicht wenig dick und leicht ist, während die zweite, zwischenliegende Schicht voluminös und von lufthaltigem Aufbau ist,
dadurch **gekennzeichnet,**
daß die erste, zur Bildung des äußeren Teils der Kleidung bestimmte Schicht ein Gewebe aufweist, das aus mehr als 50 % hitzebeständigen oder feuersicheren Fasern zusammengesetzt ist und eine dichte Gewebeart derart aufweist, daß ein gegebener Kett- oder Schußfaden in engem Kontakt mit den Fäden ist, die ihm benachbart sind, und daß diese erste Schicht einen solchen Oberflächenzustand hat, daß die Spritzer daran ohne Hängenbleiben abgleiten.

2. Mehrschichtmaterial nach dem Anspruch 1,
dadurch gekennzeichnet,
daß das Gewebe der ersten Schicht eine Bindung vom Satintyp, Köpertyp oder von deren Abkömmlingen hat und daß es eine Kette von 24 bis 41 Fäden je cm und einen Schuß von 17 bis 26 Fäden je cm aufweist, wobei jeder Faden einen scheinbaren Durchmesser von 0,2 bis 0,6 mm hat.

3. Material nach dem Anspruch 2,
dadurch gekennzeichnet,
daß das Gewebe aus Baumwolle ist, eine Bindung des Satintyps und eine Gewebedichte von 41 Kettfäden je cm und von 26 Schußfäden je cm für Fäden aufweist, deren scheinbarer Durchmesser 0,28 mm in der Kette bzw. 0,33 mm im Schuß ist.

4. Material nach dem Anspruch 1,
dadurch gekennzeichnet,
daß das Gewebe der ersten Schicht aus einem innigen Gemisch zusammengesetzt ist, das überwiegend feuersichere Zellulosefasern oder voroxidierte Polyacrylnitrilfasern aufweist.

5. Material nach einem der Ansprüche 2 bis 4,
dadurch gekennzeichnet,
daß die Außenseite des Gewebes der ersten Schicht aluminisiert ist.

6. Material nach dem Anspruch 1,
dadurch gekennzeichnet,
daß die zweite Schicht aus einem Faservlies, einem gerauhten Moltontrikot oder einem sehr wenig dichten Trikot besteht.

7. Material nach dem Anspruch 1,
dadurch gekennzeichnet,
daß die dritte Schicht aus einem Gewebe oder einem Faservlies des Futtertyps besteht.

8. Material nach einem der Ansprüche 1 bis 7,
dadurch gekennzeichnet,
daß, wenn sein Gesamtgewicht höchstens 750 g je m² ist, die Verteilung auf die drei Schichten die folgende ist: 300 bis 500 g/m² für die erste Schicht, 100 bis 400 g für die zweite, 20 bis 100 g für die dritte.

9. Schutzkleidung gegen die Spritzer von geschmolzenen Metallen, die aus dem Material nach einem der Ansprüche 1 bis 8 hergestellt ist.
